# EUROPÄISCHE PATENTSCHRIFT

(11) **EP 0 838 289 B1**
(45) Veröffentlichungstag und Bekanntmachung des Hinweises auf die Patenterteilung: **18.12.2002**
(21) Anmeldenummer: 97117634.2
(22) Anmeldetag: 11.10.1997
(51) Int. Cl.: B22D 25/00, H01F 1/147, C21D 3/04

(54) **Verfahren zur Herstellung massiver Magnetkörper**
Method for producing of massive magnet bodies
Procédé pour la fabrication des corps magnétiques massifs

(30) Priorität: 22.10.1996 DE 19643602
(43) Veröffentlichungstag der Anmeldung: 29.04.1998
(73) Patentinhaber: Institut für Festkörper- und Werkstofforschung Dresden e.V., 01069 Dresden (DE)
(72) Erfinder: Roth, Stefan, Dr., 01189 Dresden (DE)
(74) Vertreter: Rauschenbach, Dieter, Dipl.-Ing. (FH)

(56) Entgegenhaltungen:
- DD-A- 108 628
- DD-A- 126 155
- DE-A- 2 820 377
- DE-B- 1 182 276

## Beschreibung

Die Erfindung betrifft ein Verfahren zur Herstellung massiver Magnetkörper aus Werkstoffen mit weichmagnetischen Eigenschaften unter Anwendung des Druckgußverfahrens. Das Verfahren ist anwendbar zur Herstellung weichmagnetischer Magnetkörpern für Relais, Übertrager, Magnetventile, Aktoren und andere elektromagnetische Produkte.

Es ist bereits bekannt, massive weichmagnetische Magnetkörper auf pulvermetallurgischem Wege herzustellen. Dabei ist es aber sehr aufwendig und vielfach nicht möglich, Poren in den Fertigteilen zu vermeiden. Durch Poren, die Ursache für die sogenannte innere Scherung sind, werden die weichmagnetischen Eigenschaften hochwertiger Werkstoffe stark verschlechtert. Damit sind die pulvermetallurgischen Verfahren nur bedingt für die Fertigung massiver weichmagnetischer Magnetkörper geeignet.

Bekannt ist es auch, massive weichmagnetische Magnetkörper für elektrische Maschinen im Feingußverfahren herzustellen (DD 108 628). Hierbei muß für jedes einzelne Gießteil eine Form hergestellt werden, die nach dem Guß aufwendig und unter Einsatz von aggressiven Hilfsstoffen vom Gießteil entfernt werden muß, wodurch Abfall erzeugt wird. Damit ist das Feingußverfahren für eine Massenfertigung unwirtschaftlich.

Es ist auch bereits bekannt, massive weichmagnetische Magnetkörper für elektrische Maschinen im Druckgußverfahren herzustellen (DD 126 155). Das Druckgußverfahren, das prinzipiell eine hohe Produktivität ermöglicht, konnte sich jedoch bisher in der Praxis für die Herstellung massiver weichmagnetischer Magnetkörper nicht durchsetzen, da infolge des hohen Schmelzpunktes der klassischen weichmagnetischen Legierungen die Druckgußwerkzeuge eine sehr niedrige Standzeit haben und die Fertigung damit unwirtschaftlich ist. Eine Veränderung der Legierungszusammensetzung ist wegen der damit verbundenen Verschlechterung der magnetischen Eigenschaften nicht möglich.

Der Erfindung liegt die Aufgabe zugrunde, ein Verfahren zu schaffen, mit dem massive Magnetkörper aus Werkstoffen mit weichmagnetischen Eigenschaften unter Anwendung des Druckgußverfahrens rationell hergestellt werden können.

Diese Aufgabe wird nach der Erfindung mit dem in den Patentansprüchen beschriebenen Herstellungsverfahren gelöst.

Das Verfahren ist dadurch gekennzeichnet, daß man als Ausgangswerkstoff eine Legierung verwendet, die aus den Legierungsbestandteilen des weichmagnetischen Werkstoffs und zusätzlich einem oder mehreren der schmelzpunkterniedrigenden Elemente Bor, Kohlenstoff und Phosphor besteht. Dabei sind die zusätzlichen Elemente in einer solchen Menge zugesetzt, daß der Schmelzpunkt des weichmagnetischen Werkstoffs auf eine Temperatur < 1400 °C, vorzugsweise < 1300 °C abgesenkt wird. Den aus dieser Legierung im Druckgußverfahren erzeugten Magnetkörpern werden dann nachträglich mittels einer Wärmebehandlung in einer reaktiven Atmosphäre die zusätzlichen Elemente zumindest teilweise wieder entzogen.

Für die Wärmebehandlung der Druckguß-Magnetkörper kann Wasserstoff als reaktive Atmosphäre verwendet werden. Dabei ist es vorteilhaft, wenn die Wasserstoffatmosphäre während der Wärmebehandlung der Druckguß-Magnetkörper kontinuierlich oder diskontinuierlich durch Spülen erneuert wird.

Gemäß einer zweckmäßigen Ausgestaltung des Verfahrens werden die Druckguß-Magnetkörper zunächst in feuchtem Wasserstoff bei einer Temperatur zwischen 850 und 1000 °C und anschließend in trockenem Wasserstoff bei einer Temperatur zwischen 1000 und 1250 °C wärmebehandelt. Hierbei sollten die Druckguß-Magnetkörper bei einer Temperatur im Bereich von 870 bis 950 °C während einer Dauer von 2 bis 16 Stunden in feuchtem Wasserstoff und abschließend bei einer Temperatur im Bereich von 1050 bis 1120 °C während einer Dauer von mindestens 1,5 Stunden in trockenem Wasserstoff wärmebehandelt werden.

Mit der Erfindung werden die Voraussetzungen geschaffen, um hochwertige weichmagnetische Legierungen effektiv im Druckgußverfahren zu massiven Magnetkörper zu verarbeiten. Beim Gießen entstehen keine störenden Poren im Werkstoff. Es können wiederverwendbare Gießformen eingesetzt werden und die Temperatur der Gießschmelze läßt sich soweit absenken, daß die Druckgußwerkzeuge eine hinreichen lange Standzeit haben.

Nachstehend ist die Erfindung an Hand von Ausführungsbeispielen näher erläutert.

### Beispiel 1

Zu einer weichmagnetischen Fe₈₅Si₁₅-Legierung, die einen Schmelzpunkt von 1420 °C besitzt, wird Bor in einer solchen Menge zulegiert, daß eine Fe_{77,5}Si_{13,5}B₉-Legierung entsteht, deren Schmelzpunkt bei nur noch 1160 °C liegt.

Aus dieser Legierung werden im Druckgußverfahren Ringe mit einem äußeren Ringdurchmesser von 20 mm und einer Materialdicke von 2 x 2 mm gegossen. Eine Messung der Koerzitivfeldstärke ergibt einen H_{C}-Wert von > 1200 A/m.
Diese Ringe werden anschließend bei 1000 °C während einer Dauer von 8 h einer Wärmebehandlung in feuchtem Wasserstoff und anschließend bei 1100 °C während einer Dauer von 8 h einer Wärmebehandlung in trockenem Wasserstoff unterworfen. Durch die Wärmebehandlungen wird der Borgehalt in den Ringen auf < 0,1 % verringert und es entsteht annähernd die ursprüngliche Fe₈₅Si₁₅-Legierung mit einer Koerzitivfeldstärke H_{C} von < 100 A/m.

Die so hergestellten Ringe können als Ringkerne für Übertrager eingesetzt werden.

### Beispiel 2

Zu einer weichmagnetischen Fe₄₉Co₄₉V₂-Legierung, die einen Schmelzpunkt von 1480 °C besitzt, wird Bor mit einem Massenanteil von 4,5 % zulegiert. Der Schmelzpunkt dieser Legierung liegt unterhalb 1100 °C. Aus dieser Legierung werden im Druckgußverfahren 25 mm lange und 2 mm dicke Stäbe gegossen. Eine Messung der Koerzitivfeldstärke ergibt einen H_{C}-Wert von > 1600 A/m.

Diese Stäbe werden anschließend bei 1000 °C während einer Dauer von 8 h einer Wärmebehandlung in feuchtem Wasserstoff und anschließend bei 1080 °C während einer Dauer von 8 h einer Wärmebehandlung in trockenem Wasserstoff unterworfen. Durch die Wärmebehandlungen wird der Borgehalt in den Stäben auf < 0,1 % verringert und es entsteht annähernd die ursprüngliche Fe₄₉Co₄₉V₂-Legierung mit einer Koerzitivfeldstärke H_{C} von < 200 A/m.

Die so hergestellten Stäbe können als Kerne für Relais eingesetzt werden.

## Patentansprüche

1. Verfahren zur Herstellung massiver Magnetkörpern aus Werkstoffen mit weichmagnetischen Eigenschaften unter Anwendung des Druckgußverfahrens, wobei man als Ausgangswerkstoff eine Legierung verwendet, die aus den Legierungsbestandteilen des weichmagnetischen Werkstoffs und zusätzlich einem oder mehreren der schmelzpunkterniedrigenden Elemente Bor, Kohlenstoff und Phosphor besteht, wobei die zusätzlichen Elemente in einer solchen Menge zugesetzt sind, daß der Schmelzpunkt des weichmagnetischen Werkstoffs auf eine Temperatur < 1400 °C, vorzugsweise < 1300 °C abgesenkt wird, und daß man den aus dieser Legierung im Druckgußverfahren erzeugten Magnetkörpern nachträglich mittels einer Wärmebehandlung in einer reaktiven Atmosphäre die zusätzlichen Elemente zumindest teilweise wieder entzieht.

2. Verfahren nach Anspruch 1, **dadurch gekennzeichnet, daß** für die Wärmebehandlung der Druckguß-Magnetkörper Wasserstoff als reaktive Atmosphäre verwendet wird.

3. Verfahren nach Anspruch 2, **dadurch gekennzeichnet, daß** die Wasserstoffatmosphäre während der Wärmebehandlung der Druckguß-Magnetkörper kontinuierlich oder diskontinuierlich durch Spülen erneuert wird.

4. Verfahren nach Anspruch 1 und 2, **dadurch gekennzeichnet, daß** die Druckguß-Magnetkörper zunächst in feuchtem Wasserstoff bei einer Temperatur zwischen 850 und 1000 °C und anschließend in trockenem Wasserstoff bei einer Temperatur zwischen 1000 und 1250 °C wärmebehandelt werden.

5. Verfahren nach Anspruch 4, **dadurch gekennzeichnet, daß** die Druckguß-Magnetkörper bei einer Temperatur im Bereich von 870 bis 950 °C während einer Dauer von 2 bis 16 Stunden in feuchtem Wasserstoff und abschließend bei einer Temperatur im Bereich von 1050 bis 1120 °C während einer Dauer von mindestens 1,5 Stunden in trockenem Wasserstoff wärmebehandelt werden.

## Claims

1. Process for producing solid magnet bodies from materials with soft-magnetic properties using the pressure die-casting process, in which the starting material used is an alloy which consists of the alloying constituents of the soft-magnetic material and additionally one or more of the elements boron, carbon and phosphorus which reduce the melting point, the additional elements being added in a quantity which is such that the melting point of the soft-magnetic material is reduced to a temperature of < 1400°C, preferably < 1300°C, and that the additional elements are subsequently at least partially removed again from the magnet bodies produced from this alloy in the pressure die-casting process by means of a heat treatment in a reactive atmosphere.

2. Process according to Claim 1, **characterized in that** hydrogen is used as reactive atmosphere for the heat treatment of the die-cast magnet bodies.

3. Process according to Claim 2, **characterized in that** the hydrogen atmosphere is renewed continuously or discontinuously by purging during the heat treatment of the die-cast magnet bodies.

4. Process according to Claims 1 and 2, **characterized in that** the die-cast magnet bodies are initially heat-treated in wet hydrogen at a temperature of between 850 and 1000°C and are then heat-treated in dry hydrogen at a temperature of between 1000 and 1250°C.

5. Process according to Claim 4, **characterized in that** the die-cast magnet bodies are heat-treated at a temperature in the range from 870 to 950°C for a period of 2 to 16 hours in wet hydrogen and finally are heat-treated at a temperature in the range from 1050 to 1120°C for a period of at least 1.5 hours in dry hydrogen.

## Revendications

1. Procédé de fabrication de corps magnétiques massifs en matériaux ayant des propriétés magnétiques douces par utilisation du procédé de coulée sous pression, étant donné que l'on utilise en tant que matériau de départ un alliage, qui se compose des constituants d'alliage du matériau magnétique doux et, en outre, d'un ou de plusieurs des éléments abaissant le point de fusion bore, carbone et phosphore, les éléments supplémentaires étant ajoutés dans une quantité telle que le point de fusion du matériau magnétique doux est abaissé à une température < 1 400°C, de préférence < 1 300°C et que l'on extrait à nouveau, au moins partiellement, des corps magnétiques produits à partir de cet alliage dans le procédé de coulée sous pression, après coup, à l'aide d'un traitement thermique dans une atmosphère réactive, les éléments supplémentaires.

2. Procédé selon la revendication 1, **caractérisé en ce que** l'on utilise de l'hydrogène en tant qu'atmosphère réactive pour le traitement thermique des corps magnétiques de coulée sous pression.

3. Procédé selon la revendication 2, **caractérisé en ce que** l'atmosphère d'hydrogène est renouvelée en mode continu ou en mode discontinu par purge pendant le traitement thermique des corps magnétiques de coulée sous pression.

4. Procédé selon la revendication 1 ou 2, **caractérisé en ce que** les corps magnétiques de coulée sous pression sont soumis à un traitement thermique tout d'abord dans de l'hydrogène humide à une température comprise entre 850 et 1 000°C et ensuite dans de l'hydrogène sec à une température comprise entre 1 000 et 1 250°C.

5. Procédé selon la revendication 4, **caractérisé en ce que** les corps magnétiques de coulée sous pression sont soumis à un traitement thermique à une température dans le domaine de 870 à 950°C pendant une durée de 2 à 16 heures dans l'hydrogène humide et ensuite à une température dans le domaine de 1 050 à 1 120°C pendant une durée d'au moins 1,5 heure dans de l'hydrogène sec.
